# FASCICULE DE BREVET EUROPEEN

(11) **EP 0 109 327 B1**
(45) Date de publication et mention de la délivrance du brevet: **30.12.1986**
(21) Numéro de dépôt: 83402114.9
(22) Date de dépôt: 28.10.1983
(51) Int. Cl.: C22B 60/02, C22B 59/00

(54) **Procédé de récupération globale de l'uranium, de l'yttrium, du thorium et des terres rares contenus dans un minerai phosphate au cours de la préparation d'acide phosphorique par voie humide**
Verfahren zur vollständigen Rückgewinnung von Uran, Thorium, Yttrium und seltenen Erdmetallen aus Phosphaterz während der Herstellung von Nassverfahrensphosphorsäure
Process for the complete recovery of uranium, yttrium, thorium and rare earth metals from a phosphate ore while preparing wet process phosphoric acid

(30) Priorité: 10.11.1982 FR 8218910
(43) Date de publication de la demande: 23.05.1984
(73) Titulaire: RHONE-POULENC CHIMIE, 92408 Courbevoie Cédex (FR)
(72) Inventeur: Fava, Jean, F-33600 Pessac (FR); Lambert, André, F-95380 Puiseux en France (FR); Tognet, Jean-Paul, F-17000 La Rochelle (FR)
(74) Mandataire: Dubruc, Philippe

## Description

La présente invention concerne un procédé de récupération globale de l'uranium, de l'yttrium, du thorium et des terres rares contenus dans un minerai phosphaté au cours de la préparation d'acide phosphorique par voie humide.

On sait que les minerais phosphatés utilisés pour la fabrication de l'acide phosphorique contiennent des quantités non négligeables d'uranium, d'yttrium, de thorium et de terres rares. Pour ces minerais, dans le groupe thorium, terres rares et yttrium, l'yttrium représente en quantité environ la moitié de l'ensemble.

On sait par ailleurs que lors de l'attaque d'un minerai de phosphate par l'acide sulfurique la plus grande partie de l'uranium (95% environ) est solubilisée dans l'acide phosphorique formé et des procédés bien connus permettent de récupérer cet élément notamment par extraction liquide-liquide ou par précipitation à partir de l'acide phosphorique d'un gypse secondaire contenant l'uranium.

Cependant, la plus grande partie des terres rares et de l'yttrium présents dans le minerai n'est pas solubilisée lors de l'attaque et co-précipite avec le gypse. La quantité de ces éléments qui passe en solution dépend de la nature du minerai et constitue généralement 5 à 20 % environ de la quantité totale présente dans le minerai. Pour récupérer ensuite ces éléments on est amené à traiter ce gypse par exemple par lavage à l'aide d'acide sulfurique.

La récupération de l'uranium d'une part et des autres éléments cités d'autre part nécessite donc deux traitements distincts l'un sur l'acide phosphorique, l'autre sur le gypse.

Le problème s'est donc posé d'un procédé permettant en une seule opération la récupération conjointe de l'ensemble de l'uranium et des autres éléments.

Ce problème a été résolu en partie. On connaît en effet un procédé (brevet britannique 793.801) dans lequel on augmente la solubilisation de l'yttrium et des terres rares au moment de l'attaque par addition de silice. On obtient ainsi une solution d'acide phosphorique contenant de l'uranium et une partie de l'yttrium et des terres rares plus importante que celle obtenue dans les conditions d'attaque habituelles.

Cependant l'addition de silice présente plusieurs inconvénients.

Tout d'abord si la proportion de terres rares, d'yttrium et de thorium solubilisée à l'attaque augmente avec la quantité de silice ajoutée, on arrive cependant rapidement à un palier. C'est ainsi qu'il s'avère difficile de solubiliser à l'attaque plus de 40 % environ de la quantité totale des éléments en question.

Par ailleurs, l'addition de silice gêne la filtration de la bouillie d'attaque lors de la séparation du gypse et de l'acide phosphorique. Plus la quantité de silice augmente, plus la vitesse de filtration diminue. Il s'agit d'un inconvénient très grave sur le plan industriel.

Enfin, la silice peut se révéler gênante dans les étapes ultérieures d'un procédé de fabrication d'acide phosphorique, notamment lors des extractions liquide-liquide.

L'objet de l'invention est d'améliorer encore la solubilisation des terres rares, de l'yttrium et du thorium à l'attaque sans nuire au déroulement ultérieur du procédé de fabrication de l'acide phosphorique.

Dans ce but, le procédé selon l'invention, de récupération globale de l'uranium, de l'yttrium, du thorium et des terres rares contenus dans un minerai phosphaté, au cours de la préparation d'acide phosphorique par voie humide, est caractérisé en ce que lors de l'attaque acide du minerai, effectuée éventuellement en présence de silice, on ajoute dans le milieu d'attaque de l'aluminium sous forme trivalente et/ou un composé ferrique de telle façon que la quantité d'aluminium et/ou de fer présente dans ce milieu d'attaque varie entre 0,8 % et 1,5 % en poids exprimé en A1₂0₃ et/ou Fe₂O₃ par rapport au minerai soumis à l'attaque.

Le procédé de l'invention permet d'atteindre des pourcentages de solubilisation des éléments précités supérieurs à ceux de la silice tout en gardant un temps de filtration inférieur.

D'autres caractéristiques de l'invention apparaîtront plus clairement à la lecture de la description qui va suivre et d'exemples concrets mais non limitatifs de mise en oeuvre du procédé.

L'attaque du minerai phosphaté qui peut se faire plus particulièrement à l'acide sulfurique se déroule dans les conditions connues et habituelles de température et de concentration en acides.

L'aluminium ou le fer peuvent être introduits soit avec l'acide d'attaque soit dans la bouillie d'attaque.

L'aluminium est ajouté sous la forme d'un sel de cet élément par exemple sous la forme d'un sulfate, d'un phosphate, d'une alumine ou de tout autre précurseur susceptible de libérer l'ion aluminium dans les conditions d'attaque. Il en est de même pour le fer qui peut notamment être ajouté sous forme de sulfate, d'oxyde, tel que l'oxyde ferrique.

Dans un mode particulier de réalisation, l'aluminium et le fer peuvent être ajoutés sous la forme de phosphates aluminocalciques contenant du fer tels que les phosphates de Thies et les fines de Taïba, de manière à ce que les proportions de l'aluminium et du fer dans le milieu d'attaque soient comprises dans les limites indiquées dans la revendication 1.

On a pu aussi constater qu'il était possible d'utiliser un mélange de silice et d'aluminium. On obtient alors un pourcentage de solubilisation de l'yttrium et des terres rares supérieur à celui obtenu par addition de silice seule avec un temps de filtration qui reste acceptable. Dans ce cas on peut utiliser une silice naturelle du type Kieselguhr, une silice globulaire, ou une silice précipitée. L'aluminium peut être utilisé sous les formes décrites précédemment.

Enfin, on peut aussi utiliser un mélange de silice et de fer ou de silice, de fer et d'aluminium.

Les quantités d'aluminium, de fer et de silice utilisées sont fonction du type de minerai traité, des conditions d'attaques que l'on désire observer et du type d'acide que l'on désire obtenir.

Après l'attaque on filtre la bouillie obtenue. On obtient un résidu ou du gypse primaire dans le cas d'une attaque sulfurique et une solution d'acide phosphorique. On appelle ici gypse la totalité du solide obtenu après cette filtration. La solution d'acide phosphorique comprend notamment l'uranium dans la quasi-totalité de la quantité présente dans le minerai de départ et une proportion importante d'yttrium, de thorium et de terres rares.

La récupération de l'ensemble de ces éléments peut se faire de la manière décrite dans la demande de brevet européen 26132. Dans ce cas, l'acide est mis en contact avec une phase organique comprenant un acide di (alkylphényl) phosphorique, dissous dans un solvant organique inerte et en présence d'un oxyde de trialkylphosphine. Après séparation des phases la phase organique est réextraite au moyen d'une solution contenant de l'acide fluorhydrique et de l'acide phosphorique.

### Exemple 1

On part d'un minerai de phosphate Kouribga de composition suivante : 31,07 % en P₂0₅ ; 344 ppm en yttrium ; 140 ppm en uranium ; Ce0₂ : 42 ppm ; LaC0₃ : 132 ppm ; Tb₄O₇ : 9 ppm ; Yb₂O₃ : 21 ppm.

On réalise l'attaque de ce minerai à l'acide sulfurique sans aucun additif, puis dans une autre série d'essais en présence de silice précipitée en quantité variable et dans une troisième série d'essais en présence de sulfate d'aluminium et d'un mélange de sulfate d'aluminium et de silice en quantité variable.

On indique dans le tableau 1 et les résultats obtenus dans le cas de l'yttrium et dans le tableau 2 les pourcentages de solubilisation pour différents éléments.

La quantité d'aluminium est calculée en AI_{z}0₃.

On notera que pour ces exemples et le suivant les temps de filtration donnés ont été obtenus par mesure du temps de filtration sur buchner de la bouillie d'attaque et du temps de filtration du gâteau après addition d'une quantité d'eau de lavage représentative de la quantité d'eau de lavage utilisée industriellement. La somme de ces deux temps pour chaque essai correspond au temps indiqué dans le tableau 1.

On constate que selon le procédé de l'invention on augmente nettement le pourcentage récupéré de terres rares et d'yttrium et en particulier d'éléments yttriques comme Tb et Yb.

De plus conjointement à cette augmentation on obtient des temps de filtration bien meilleurs que lors de l'emploi de la silice. Ceci est un avantage particulièrement important au plan industriel puisque la productivité d'attaque est fonction du temps de filtration.

### Exemple 2

On attaque le même minerai que dans l'exemple précédent mais cette fois en présence de sulfate ferrique,

Pour une quantité de fer calculée en Fe₂0₃ de 0,8 % en poids par rapport au minerai on solubilise 40 % de la quantité d'Y₂0₃ présent dans le minerai et le temps de filtration est de 109 s.

## Revendications

1. Procédé de récupération globale de l'uranium, de l'yttrium, du thorium et des terres rares contenus dans un minerai phosphaté au cours de la préparation d'acide phosphorique par voie humide, caractérisé en ce que lors de l'attaque acide du minerai, effectuée éventuellement en présence de silice. on ajoute dans le milieu d'attaque de l'aluminium sous forme trivalente et/ou un composé ferrique de telle façon que la quantité d'aluminium et/ou de fer présente dans ce milieu d'attaque varie entre 0,8 % et 1,5 % en poids exprimé en AI₂0₃ et/ou Fe₂0₃ par rapport au minerai soumis à l'attaque.

2. Procédé selon la revendication 1 caractérisé en ce que l'aluminium est introduit sous forme de sulfate, de phosphate ou d'alumine.

3. Procédé selon la revendication 1 caractérisé en ce que le fer est introduit sous forme d'un sulfate ferrique ou d'un oxyde ferrique.

4. Procédé selon la revendication 1 ou 2 caractérisé en ce que l'addition d'aluminium et/ou de fer pour obtenir dans le milieu d'attaque les quantités précitées en ces éléments, se fait sous la forme d'un phosphate alumino-calcique contenant du fer.

5. Procédé selon la revendication 1 caractérisé en ce qu'on effectue l'attaque en présence en plus de silice.

6. Procédé selon la revendication 7 caractérisé en ce qu'on effectue l'attaque en présence d'aluminium et de silice.

## Claims

1. A process for the overall recovery of uranium, yttrium, thorium and rare earths contained in a phosphate-bearing ore in the course of preparation of phosphoric acid by the wet process characterised in that, in the acid attack on the ore, which is possibly carried out in the presence of silica, there is added to the attack medium aluminium in trivalent form and/or a ferric compound in such a way that the amount of aluminium and/or iron present in said attack medium varies between 0.8 % and 1.5 % by weight expressed as AI₂0₃ and/or Fe₂0₃ with respect to the ore which is subjected to the attack operation.

2. A process according to claim 1 characterised in that the aluminium is introduced in the form of sulphate, phosphate or alumina.

3. A process according to claim 1 characterised in that the iron is introduced in the form of a ferric sulphate or a ferric oxide.

4. A process according to claim 1 or claim 2 characterised in that the addition of aluminium and/or iron to obtain said quantities of such elements in the attack medium is effected in the form of an aluminium-calcium phosphate containing iron.

5. A process according to claim 1 characterised in that the attack operation is carried out in the further presence of silica.

6. A process according to claim 7 characterised in that the attack operation is carried out in the presence of aluminium and silica.

## Patentansprüche

1. Verfahren zur vollständigen Gewinnung des in einem phosphathaltigen Mineral enthaltenen Urans, Yttriums, Thoriums und der Seltenen Erden bei der Herstellung von Phosphorsäure auf dem nassen Wege, dadurch gekennzeichnet, daß man bei dem sauren Aufschluß des Minerals, der gegebenenfalls in Gegenwart von Kieselsäure durchgeführt wird, zu dem Aufschlußmilieu Aluminium in dreiwertiger Form und/oder eine Eisenverbindung in der Weise zusetzt, daß die Menge an Aluminium und/oder Eisen in dem Aufschlußmilieu zwischen 0,8 Gew.% und 1,5 Gew.% liegt, ausgedrückt als A1₂0₃ und/oder Fe₂0₃, bezogen auf das dem Aufschluß unterworfene Mineral.

2. Verfahren nach Anspruch 1, dadurch gekennzeichnet, daß das Aluminium in Form des Sulfats, des Phosphats oder in Form von Tonerde eingesetzt wird.

3. Verfahren nach Anspruch 1, dadurch gekennzeichnet, daß das Eisen in Form eines Eisen (111) sulfats oder eines Eisen (111) oxids eingesetzt wird.

4. Verfahren nach Anspruch 1 oder 2, dadurch gekennzeichnet, daß die Zugabe an Aluminium und/oder Eisen zur Erzielung der vorangehend genannten Mengen dieser Elemente in dem Aufschlußmilieu in Form eines eisenhaltigen Aluminium-Calcium-Phosphats vorgenommen wird.

5. Verfahren nach Anspruch 1, dadurch gekennzeichnet, daß man den Aufschluß in Gegenwart von zusätzlich Siliciumoxid durchführt.

6. Verfahren nach Anspruch 7, dadurch gekennzeichnet, daß man den Aufschluß in Gegenwart von Aluminium und Kieselsäure durchführt.
